# EUROPÄISCHE PATENTSCHRIFT

(11) **EP 0 823 494 B1**
(45) Veröffentlichungstag und Bekanntmachung des Hinweises auf die Patenterteilung: **29.12.1999**
(21) Anmeldenummer: 97113202.2
(22) Anmeldetag: 31.07.1997
(51) Int. Cl.: C23F 11/14

(54) **Lactobionsäureamide enthaltende Korrosionschutzmittel und Korrosions-Inhibitoren**
Lactobionamide containing corrosion inhibitors or corrosion preventing compositions
Compositions inhibiteurs ou protectrices de la corrosion contenant des amides d'acide lactobionique

(30) Priorität: 08.08.1996 DE 19631959
(43) Veröffentlichungstag der Anmeldung: 11.02.1998
(73) Patentinhaber: Solvay Deutschland GmbH, D-30173 Hannover (DE)
(72) Erfinder: Gerling, Klaus, Dr., 29308 Winsen/Aller (DE); Rau, Helge, 31303 Burgdorf (DE); Wendler, Kornelia, 31319 Sehnde (DE); Uhlig, Karlheinz, 47802 Krefeld (DE)
(74) Vertreter: Lauer, Dieter, Dr.

(56) Entgegenhaltungen:
- EP-A- 0 541 467
- EP-A- 0 550 106
- EP-A- 0 550 278
- EP-A- 0 569 869
- EP-A- 0 688 781
- EP-A- 0 726 335
- EP-A- 0 748 813
- US-A- 2 752 334
- US-A- 5 401 839

## Beschreibung

Die Erfindung betrifft Korrosionsschutzmittel und Korrosions-Inhibitoren, welche Lactobionsäurealkylaminamide und/oder Di-Lactobionsäurealkyldiamide enthalten.

Bei vielen Vorgängen der Metallbearbeitung wie z. B. Schneiden, Schleifen oder Bohren werden Korrosionsschutzmittel eingesetzt, um die bearbeiteten Metallgegenstände vor Rostbildung zu schützen. Viele der bisher üblichen Korrosionsschutzmittel enthalten schwefelhaltige Verbindungen wie z. B. Petrolsulfonate oder Alkylarylsulfonsäuren oder stickstoffhaltige Ver-bindungen wie z. B. sekundäre Amine oder Alkanolamine. Schwefelhaltige Korrosionsschutzmittel haben dabei den Nachteil, daß deren Wirkstoffe leicht von schwefelreduzierenden Mikroorganismen modifiziert bzw. abgebaut werden. Bei aminhaltigen Korrosionsschutzmitteln, welche insbesondere sekundäre Amine enthalten, besteht die Möglichkeit, daß aus ihnen gesundheitsgefährdende Nitrosamine freigesetzt werden, welche sich zuvor durch unkontrollierte chemische Reaktionen gebildet haben. Es besteht somit immer noch der Bedarf nach neuen Korrosionsschutzmitteln, welche diese Nachteile des Standes der Technik nicht aufweisen. Hierbei sind insbesondere neue Korrosionsschutzmittel wünschenswert, die als korrosionsinhibierendes Agens einen auch unter Umweltschutzgesichtspunkten günstigen Wirkstoff auf Basis nachwachsender Rohstoffe enthalten.

Gemäß EP 726 335 sind Lactobionsäureamide als korrosionsinhibierende Agenzien bekannt. In EP 550 278, EP 541 467, EP 688 781 und EP 748 813 werden Lactobionsäurealkylamide, Di-Lactobionsäureamide, Lactobionsäureaminamide und -bisamide sowie deren Verwendung als oberflächenaktives Mittel beschrieben. Insbesondere finden diese Verbindungen aufgrund ihrer Eigenschaften in Reinigungsmitteln Anwendung.

Der vorliegenden Erfindung liegt daher die Aufgabe zugrunde, neue Korrosionsschutzmittel und korrosionsinhibierende Agenzien zur Verfügung zu stellen.

Es wurde gefunden, daß Lactobionsäurealkylaminamide, deren über die Amidfunktion gebundene gesättigte oder ungesättigte Alkylgruppe eine Kettenlänge von 8 bis 30 Kohlenstoffatome aufweisen, und Di-Lactobionsäurealkyldiamide, deren über die Amidfunktion gebundene gesättigte oder ungesättigte Alkylgruppe eine Kettenlänge von 8 bis 30 Kohlenstoffatome aufweisen, eine korrosionsinhibierende Wirkung besitzen.

Gegenstand der Erfindung ist die Verwendung der genannten Verbindungen oder deren Gemische als Korrosionsschutzmittel und/ oder als Additiv in Metallbearbeitungsmitteln zur Behandlung von Metallen. Die Behandlung der Metalle kann durch Tauchen, Beschichten, Besprühen mit den erfindungsgemäßen Mitteln erfolgen.

In einer Ausführungsform der Erfindung werden Lactobionsäurealkylaminamide und/oder Di-Lactobionsäurealkyldiamide, die durch die Umsetzung von Lactobionsäure oder reaktiven Lactobionsäurederivaten, vorzugsweise Lactobionsäurelacton, mit einem α, Ω-primären Diamin oder einem α, Ω-primären Diamingemisch erhalten wurden, verwendet. Als α, Ω-primäre Diamine im Rahmen der Erfindung werden α, Ω-primäre Fettdiamine bezeichnet, die einen aliphatischen Rest einer Fettsäure mit 8 bis 30 Kohlenstoffatome enthalten. Diese Fettdiamine können z. B. technisch aus Fettsäuren erhalten werden, die in bekannter Weise zu den entsprechenden Diaminen umgesetzt werden. Bevorzugt werden Fettdiamine oder deren Gemische, die aus natürlich vorkommenden oder technischen Fettsäuregemischen gewonnen wurden, eingesetzt. Der Anteil an ungesättigten Fettdiaminen schwankt dabei zwischen ca. 5 und 85 Gew.-%.

Durch Veränderung des stöchiometrischen Verhältnisses von Lactobionsäure, bzw. Lactobionsäurelacton zu α, Ω-Fett-Diamin erhält man die gewünschten Aminamide bzw. Diamide.

Lactobionsäure(=4-(β-D-Galacto)-D-Glukonsäure) und Lactobionsäurelacton sowie deren Herstellung sind bereits bekannt. Lactobionsäure kann beispielsweise auf bekannte Weise durch Oxidation von Lactose erhalten werden.

Vorzugsweise enthält das erfindungsgemäße verwendete Korrosionsschutzmittel die Lactobionsäurealkylaminamide und/oder die Di-Lactobionsäurealkyldiamide in Form einer wäßrigen Lösung. Die wäßrigen Lösungen können dabei alleine oder auch im Gemisch mit weiteren Verbindungen als Korrosionsschutzmittel oder -Inhibitor eingesetzt werden. Der Gehalt an Lactobionsäurederivaten, bezogen auf die wäßrige Lösung, kann dabei im für Korrosionsschutzmittel üblichen Konzentrationsbereich, zweckmäßigerweise im Konzentrationsbereich von 0,01 bis 20 Gew.-%, z. B. im Konzentrationsbereich von 0,5 bis 10 Gew.-%, liegen.

Die verwendeten Korrosionsschutzmittel bzw. -Inhibitoren, die Lactobionsäurealkylaminamide und/oder Dilactobionsäurealkyldiamide in einer wäßrigen Lösung enthalten, können vollständig klare Lösungen oder, insbesondere bei Gegenwart anderer Verbindungen, feinverteilte Emulsionen sein, die transparent, opak oder auch milchig trüb sein können.

Die verwendeten Lactobionsäurederivate können mit für Korrosionsschutzmittel üblichen Verbindungen, z. B. Petrolsulfonate, Mineralöle oder andere Additive gemischt werden und zur Behandlung der Metalle verwendet werden.

Die erfindungsgemäß verwendeten Lactobionsäurederivate zeigen emulgierende und korrosionsinhibierende Wirkung in mineralölhaltigen, wäßrigen Metallbearbeitungsmitteln. Ein weiterer Gegenstand der Erfindung ist daher deren Verwendung in insbesondere wasserhaltigen Metallbearbeitungsmitteln. Unter Metallbearbeitungsmitteln werden dabei alle zur Metallbearbeitung üblichen Flüssigkeiten, insbesondere Kühlschmiermittel, Bohr-, Schneid- und Schleiföle, Entrostungs-, Entlackungs- und Passivierungsmittel verstanden. Es ist daher möglich, Metallbearbeitungsemulsionen herzustellen, welche in hohem Maße Wasser enthalten, ohne daß es dabei zur Rostbildung kommt. Neben einem guten Korrosionsschutz zeichnen sich die erfindungsgemäß verwendeten Lactobionsäurederivate durch eine ausgezeichnete Hautverträglichkeit und hohe biologische Abbaubarkeit aus.

Die korrosionsinhibierende Wirkung der Lactobionsäurederivate wurde mittels des Späne/Filterpapier-Verfahrens nach der DIN 51360, Teil 2, ermittelt.

Die nachfolgenden Beispiele sollen die Erfindung weiter erläutern, ohne sie jedoch in ihrem Umfang zu begrenzen.

### Beispiele

### Beispiel 1:

### Herstellung von Lactobionalkylaminamid (Lactobion-12-amino-dodecanamid)

500 g (1,47 mol) Lactobionsäurelacton werden bei 40 °C in ca. 2 l Methanol gelöst. Zu dieser Lösung werden 200 g (1 mol) 1,12 Diaminododecan schnell eingetragen. Nach 12 Stunden Reaktionszeit wird der entstehende Niederschlag abfiltriert, mit Methanol nachgewaschen und im Trockenschrank getrocknet. Zur Entfernung von Di-Lactobionsäuredodecandiamid wird eine wäßrige Lösung des Substanzgemisches über einen sauren Ionenaustauscher (z. B. IRA 252) gegeben. Der Durchlauf enthält neben dem unerwünschten Diamid überschüssige Lactobionsäure. Nach Elution des Ionenaustauschers mit 2n NH₄OH-Lösung werden nach Entfernung des Wassers und Trocknung des Produktes im Vakuumtrockenschrank 383 g (entspricht 71 % der Theorie) Lactobion-12-amino-dodecanamid erhalten.

### Beispiel 2:

### Herstellung von Di-Lactobionsäuredodecan-1,12-diamid

500 g (1,47 mol) Lactobionsäurelacton werden bei 50 bis 60 °C in ca. 1,6 l Methanol gelöst und mit 140 g (0,7 mol) 1,12-Diaminododecan versetzt. Nach 12 Stunden Reaktionszeit bei Raumtemperatur wird der erhaltene Niederschlag abfiltriert, mit Methanol nachgewaschen und im Vakuumtrockenschrank bei 40 bis 50 °C getrocknet. Man erhält 486 g (entspricht 76 % der Theorie) als cremefarbenes Pulver Di-Lactobionsäuredodecandiamid.

### Bestimmung der Korrosionsschutzeigenschaften:

Die Korrosionsschutzeigenschaften wurden gemäß der DIN-Norm 51360, Teil 2, durchgeführt.

Graugußspäne (Werkstoff DIN 1691-GG30 von etwa 5 mm x 5 mm-Größe) wurden mit Petrolether gewaschen, durch ein Drahtsieb gesiebt und bei ca. 105 °C im Trockenschrank getrocknet. Nach der Trocknung wurde es vermieden, die Späne mit der Hand zu berühren.

In eine Petri-Schale wurde ein Rundfilter aus Filtrierpapier (Durchmesser 40 mm) gelegt und mit 2 g (± 0,1 g) der getrockneten Späne gleichmäßig bestreut. Anschließend wurden die Späne mit 2 ml der zu untersuchenden Lösung mittels einer Vollpipette gleichmäßig benetzt. Es wurde der Deckel der Petri-Schale aufgelegt und die Petri-Schale für 2 Stunden bei Raumtemperatur stehengelassen. Dann wurden die Späne vom Rundfilter entfernt, das Rundfilter unter fließendem Wasser abgespült, in Aceton etwa für 5 Sekunden geschwenkt und bei Raumtemperatur getrocknet. Sofort anschließend an das Reinigen und Trocknen des Rundfilters wurde der Korrosionsgrad der Korrosionsabzeichnungen auf dem Rundfilter durch Sichtprüfung festgestellt. In der nachfolgenden Tabelle wird der ermittelte Korrosionsgrad für die erfindungsgemäßen Korrosionsschutzmittel angegeben. Zur besseren Beurteilung wurde ein Versuch nur mit reinem Leitungswasser ohne weiteren Zusatz durchgeführt. Es wurde jeweils die Korrosionsschutzwirkung für eine mit Leitungswasser angesetzte 3%ige wäßrige Lösung von Lactobion-12-aminododecanamid und Di-Lactobiondodecan-1,12-diamid ermittelt.

Die vorstehenden Ergebnisse belegen, daß die erfindungsgemäßen Korrosionsschutzmittel, Korrosionsschutzeigenschaften entsprechend der DIN-Norm 51360, Teil 2, besitzen.

## Patentansprüche

1. Verwendung von Lactobionsäurealkylaminamiden mit über die Amidfunktion gebundenen gesättigten oder teilweise ungesättigten Alkylresten mit einer Kettenlänge von 8 bis 30 Kohlenstoffatomen und/oder Di-Lactobionsäurealkyldiamiden mit über die Amidfunktion gebundenen gesättigten oder teilweise ungesättigten Alkylresten mit einer Kettenlänge von 8 bis 30 Kohlenstoffatomen als Korrosionsschutzmittel und/oder als Additiv in Metallbearbeitungsmitteln.

2. Verwendung von Lactobionsäurealkylaminamiden und/oder Di-Lactobionsäurealkyldiamiden nach Anspruch 1, dadurch gekennzeichnet, daß sie in einer Menge von 0,01 bis 20 Gew.-% eingesetzt werden.

## Claims

1. Use of lactobionic acid alkylamine amides with saturated or partially unsaturated alkyl residues bonded by the amide function and having a chain length of 8 to 30 carbon atoms, and/or of dilactobionic acid alkyl diamides with saturated or partially unsaturated alkyl residues bonded by the amide function and having a chain length of 8 to 30 carbon atoms, as anticorrosive agent and/or additive in metalworking auxiliaries.

2. Use of lactobionic acid alkylamine amides and/or dilactobionic acid alkyl diamides according to Claim 1, characterized in that they are used in an amount of 0.01 to 20 % by weight, preferably 0.5 to 10 % by weight.

## Revendications

1. Utilisation d'alkylamineamides de l'acide lactobionique en association avec des résidus alkyles saturés ou partiellement non saturés, liés par la fonction amide et ayant une longueur de chaîne de 8 à 30 atomes de carbone et/ou d'alkyldiamides de l'acide dilactobionique en association avec des résidus alkyles saturés ou partiellement non saturés, liés par la fonction amide et ayant une longueur de chaîne de 8 à 30 atomes de carbone, à titre d'agents anticorrosifs et/ou d'additifs dans des composants auxiliaires de travail des métaux.

2. Utilisation d'alkylamineamides de l'acide lactobionique et/ou d'alkyldiamides de l'acide dilactobionique selon la revendication 1, caractérisés par le fait qu'ils sont utilisés en une quantité de 0,01 à 20% par poids, de préférence de 0,5 à 10% par poids.
